# EUROPÄISCHE PATENTSCHRIFT

(11) **EP 0 705 357 B1**
(45) Veröffentlichungstag und Bekanntmachung des Hinweises auf die Patenterteilung: **14.05.1997**
(21) Anmeldenummer: 94920454.9
(22) Anmeldetag: 15.06.1994
(51) Int. Cl.: D06M 15/03, D06M 15/263, D06M 15/33, D06M 15/11

(54) **CARBOXYMETHYLIERTES GUARGALAKTOMANNAN ALS SCHLICHTEMITTEL**
USE OF CARBOXYMETHYLATED GUARGALACTOMANNAN AS A SIZING AGENT
GUARGALACTOMANNANE CARBOXYMETHYLE UTILISE COMME PRODUIT D'ENCOLLAGE

(30) Priorität: 24.06.1993 DE 4321016
(43) Veröffentlichungstag der Anmeldung: 10.04.1996
(73) Patentinhaber: Henkel Kommanditgesellschaft auf Aktien, 40191 Düsseldorf (DE)
(72) Erfinder: MIEMIETZ, Hans-Peter, D-41065 Mönchengladbach (DE); SCHLÜTER, Kaspar, D-42697 Solingen (DE); WALTENBERGER-SCHARFFETTER, Siegrid, D-53547 Breitscheid (DE); WÜSTNIENHAUS, Bernhard, D-41812 Erkelenz (DE)
(86) Internationale Anmeldenummer: EP9401948
(87) Internationale Veröffentlichungsnummer: WO9500696

(56) Entgegenhaltungen:
- EP-A- 0 040 335
- DE-C- 3 709 698
- US-A- 2 520 161
- US-A- 4 031 306
- TEXTIL PRAXIS INTERNATIONAL, Bd.48, Nr.5, Mai 1993, LEINFELDEN DE Seiten 408 - 411, XP362784 DR. KASPAR SCHLÜTER 'Galaktomannane- eine zukunftsorientierte Schlichteklasse'

## Beschreibung

Gegenstand der vorliegenden Erfindung ist die Verwendung von Alkalisalzen des Carboxymethylguargalaktomannans mit Substitutionsgraden unter 0,15 als Schlichtemittel sowie ein Verfahren zum Schlichten von natürlichen und/ oder synthetischen Garnen unter Einsatz dieser Verbindungen.

Im Webprozeß werden Schlichtemittel bekanntlich eingesetzt, um dem Kettfaden genügend Festigkeit zu verleihen und andererseits abstehende Fäserchen an den Garnkörper anzukleben beziehungsweise bei Filamentgarnen, um die einzelnen Filamente miteinander zu verkleben. Damit wird die Beanspruchbarkeit des Kettfadens beim Weben erhöht. Altbekannte Schlichtemittel sind native oder modifizierte Stärken, Carboxymethylcelullosen, Polyvinylalkohole und Polyacrylate. Meist müssen die Schlichtemittel nach dem Webprozeß wieder von dem Gewebe entfernt werden, da sie sonst die nachfolgenden Ausrüstungsprozesse stören würden. Eine Möglichkeit der Entfernung der Schlichtemittel ist ein einfaches Auswaschen mit Wasser, was voraussetzt, daß die Schlichtemittel wasserauswaschbar sind. Derartige wasserauswaschbare Schlichtemittel sind insbesondere carboxymethylsubstituierte Stärken, Carboxymethylcellulosen, Polyvinylalkohole und Polyacrylate. Bis auf die carboxymethyl substituierten Stärken zeigen die anderen Schlichtemittel jedoch nur mangelhafte biologische Abbaubarkeit. Die carboxymethylierten Stärken sind zwar gut biologisch abbaubar, lassen aber in ihrer Schlichtewirkung zu wünschen übrig, weshalb sie in hohen Mengen eingesetzt werden müssen, wodurch der Vorteil der guten biologischen Abbaubarkeit zum Teil wieder kompensiert wird.

Die mangelhafte biologische Abbaubarkeit der anderen Schlichtemittel ist deshalb besonders nachteilig, da Schlichtemittel den Hauptanteil an der durch die Textilindustrie verursachten Abwasserverschmutzung ausmachen. So geht man davon aus, daß die Schlichtemittel bis zu 80 % der textilen Abwasserbelastung verursachen. Es hat daher nicht an Versuchen gefehlt, Schlichtemittel mit hoher Effizienz und guter Wasserauswaschbarkeit zur Verfügung zu stellen, die eine verbesserte biologische Abbaubarkeit aufweisen.

In Melliand Textilberichte 8/1983, 526-529 werden beispielsweise unterschiedliche Galaktomannane unter anderem auch Guargalaktomannane als Schlichtemittel beschrieben. In diesem Artikel werden die Vorteile und Nachteile der Galaktomannanschlichte als auch ihre gute biologische Abbaubarkeit erwähnt. Als Beispiele für Galaktomannanschlichten werden solche des Guargalaktomannans, Tamarindenkernmehls und des Johannisbrotkernmehls (Carubin) aufgeführt. Nun wird aber in dem vorliegenden Artikel behauptet, daß Guargalaktomannanschlichten aufgrund mangelhafter Klebkraft keine vernüftige Alternative zu den bislang verwendeten Schlichten sind. Zum anderen werden in dem Artikel nicht die Carboxymethylderivate des Guargalaktomannans genannt.

Aufgabe der vorliegenden Erfindung war es daher, biologisch besser abbaubare Schlichtemittel zur Verfügung zu stellen, die wasserauswaschbar sind, und die zudem zumindest in ihrer Schlichtewirkung vergleichbar oder sogar besser sind als die bislang verwendeten Schlichtemittel wie Carboxymethylcellulose.

Überraschenderweise wurde gefunden, daß die Aufgabe gelöst werden kann, wenn man Alkalisalze des Carboxymethylguargalaktomannans mit Substitutionsgraden unter 0,15 als Schlichtemittel verwendet.

Eigene Untersuchungen haben nämlich gezeigt, daß spezielle Guargalaktomannanderivate, und zwar die Alkalisalze von carboxymethyliertem Guargalaktomannan dann eine gute Klebkraft und eine gute biologische Abbaubarkeit aufweisen, wenn sie einen niedrigen Substitutionsgrad besitzen.

Ein Gegenstand der vorliegenden Erfindung ist daher die Verwendung von Alkalisalzen des Carboxymethylguargalaktomannans mit Substitutionsgraden unter 0,15 als Schlichtemittel zum Schlichten von natürlichen und/oder synthetischen Garnen.

Im Sinne der Erfindung werden die Begriffe carboxymethyliertes Guargalaktomannan und Carboxymethylguargalaktomannan synonym gebraucht.

Guargalaktomannanprodukte werden aus dem Endosperm von Guarsaat hergestellt. Native Guarprodukte bestehen aus Galaktomannanen mit kleinen Mengen von Protein, Faser und Fett sowie sehr geringen Mengen von Alkali- und Erdalkalimetallen, Eisen und einigen Spurenelementen. Die chemische Struktur der Galaktomannane in Guargalaktomannan wird als eine lineare Mannosekette beschrieben, wobei die Mannoseeinheiten durch (1 → 4) - β - glycosidische Bindungen miteinander kondensiert sind, und jede zweite Mannoseeinheit durch Substitution des Wasserstoffs der primären Hydroxylgruppe eine Galaktoseeinheit trägt. Das Galaktosemolekül ist durch eine (1 → 6) - α - glycosidische Bindung mit der Mannanhauptkette verbunden. Die beiden Zuckerbausteine besitzen Hydroxylgruppen in der Cis-Position, im Gegensatz zu Glukose, dem Monomer der Cellulose und der Stärke, das alle Hydroxylgruppen in der Trans-Position haben. Die Cis-Hydroxylgruppen und die gestreckte starre Struktur des Galaktomannans sind der Grund für viele einmalige Eigenschaften von Guargalaktomannan und seinen Derivaten. Guargalaktomannan läßt sich wie andere Polysaccharide modifizieren. Eine Art der Modifizierung ist die Carboxymethylierung, wobei anionische Guargalaktomannanderivate entstehen. Die Carboxymethylierung kann analog den amerikanischen Patentschriften US-A-2 520 161 und US-A-2 477 544 durch Umsetzung des Guargalaktomannans mit einer kalten wäßrigen Lösung von Alkalihydroxiden und anschließendem Behandeln der Alkaliderivate des Guargalaktomannans mit einer halogenierten Fettsäure oder deren Salz erfolgen. Man kann auch mit anderen Carbonsäuren oder deren Salze wie mit Glykolsäure oder mit Natriumglykolat carboxmethylieren. Je nach Einsatzmenge der Reaktanten bzw. Reaktionszeiten und -bedingungen werden unterschiedliche Substitutionsgrade des Guargalaktomannans erhalten. Maximal möglich ist ein Substitutionsgrad von 3. Im Sinne der Erfindung werden besonders solche Alkalisalze des Carboxylmethylguars bevorzugt, die Substitutionsgrade von 0,05 bis 0,15 aufweisen.

Gemäß der deutschen Patentschrift DE-C-37 09 698 wurde carboxymethyliertes Guargalaktomannan mit Substitutionsgraden von 0,22 in Mischung von Hydroxyalkylguargalaktomannan und Hydroxyalkylcassiagalaktomannan als Schlichtemittel verwendet. Gemäß vorliegender Anmeldung sollen aber Alkalisalze von carboxymethylierten Guargalaktomannan mit niederen Substitutionsgraden verwendet werden, da eigene Versuche gezeigt haben, daß bei ihnen die Klebkraft bedeutend besser und auch die biologische Abbaubarkeit überlegen ist.

Guargalaktomannanprodukte zeigen Molekulargewichte, die im Bereich von 0,5 bis 11·10⁶ liegen. Sofern eine Modifizierung wie die Carboxymethylierung erfolgt, werden in der Regel gleichzeitig die Guargalaktomannanprodukte depolymerisiert. Da die Molekulargewichtsbestimmung von solchen Polymeren Schwierigkeiten in der Praxis verursachen kann, ist man dazu übergegangen, anstelle des Molekulargewichtes die mit diesem zusammenhängende Viskosität anzugeben. Einer Ausführungsform der vorliegenden Erfindung entsprechend werden Alkalisalze von oxidativ abgebautem Carboxymethylguargalaktomannan verwendet, die als 4 gew.-%ige wäßrige Lösung eine Viskosität nach Höppler bei 20 °C zwischen 10 und 3000 mPas, vorzugsweise zwischen 20 und 500 mPas, aufweisen.

Bedingt durch die Herstellweise gemäß den schon zitierten beiden amerikanischen Patenten können die Alkalisalze des Carboxymethylguargalaktomannans Alkalihalogenide als Verunreinigungen enthalten. Bevorzugt im Sinne der Erfindung werden daher Alkalisalze des Carboxymethylguargalaktomannans verwendet, die Alkalihalogenid-Verunreinigungen unter 10 Gew.-%, vorzugsweise unter 5 Gew.%, aufweisen. Eine Reduktion der Verunreinigungen an Alkalihalogeniden kann auf an und für sich bekannte Weise erfolgen, beispielsweise durch Auswaschen mit einem Methanol/Wasser-Gemisch. Eine weitere Verunreinigung, die nach den obigen Herstellverfahren auftreten können, sind die Salze der Glykolsäuren, die ebenfalls beispielsweise durch Waschen mit einem Methanol/Wasser-Gemisch entfernt werden können.

Besonders bevorzugt werden von den Alkalisalzen der Carboxymethylguargalaktomannane das entsprechende Natriumsalz.

Im Sinne der Erfindung können die Alkalisalze des carboxymethylierten Guargalaktomannans alleine oder in beliebiger Abmischung mit üblichen Schlichtemitteln, vorzugsweise mit den Stärkederivaten, Polyvinylalkoholen und Polyacrylaten, verwendet werden. Die Mischungsverhältnisse werden je nach gewünschten Schlichteeigenschaften gewählt und liegen dabei in den für den Fachmann üblichen Mengen.

Die Alkalisalze des Carboxymethylguargalaktomannans können auf allen Webmaschinen als auch auf allen Schlichtemaschinen wie Schützen-, Greifer- und Luftdüsen-Webmaschinen verwendet werden. Die Garne können im Sinne der Erfindung sowohl Stapelfasergarne als auch Endlosgarne sein. Dabei können die Garne natürlichen Ursprungs sein, beispielsweise aus Baumwolle oder Regeneratcellulose, und/oder synthetischen Ursprungs wie Celluloseacetat, Polyester, Polyacrylnitril und Polyamid. Besonders gute Ergebnisse werden erzielt für Baumwolle und Regeneratcellulose sowie deren Mischungen mit Polyester.

Die Schlichteauflage an Alkalisalzen des Carboxymethylguargalaktomannans mit Substitutionsgraden unter 0,15 alleine oder in Mischung mit den üblichen Schlichtemitteln liegen in dem Bereich von 1 bis 25 Gew.% - bezogen auf Trockengewicht des Garns -. Die Einsatzmenge an Alkalisalzen des carboxymethylierten Guargalaktomannans liegt damit in dem Bereich von ca. 1/3 bis an die Hälfte von 100 Teilen Stärkeschlichte und bei letzterem damti in dem Bereich der bekannten synthetischen Schlichten.

Bei Verwendung der erfindungsgemäßen Alkalisalze des Carboxymethylguargalaktomannans ergibt sich eine ausgezeichnete Schlichtewirkung. Des weiteren zeigen die Alkalisalze des Carboxymethylguargalaktomannans eine hervorragende biologische Abbaubarkeit, die bei diesen niedrigen Substitutionsgraden noch wesentlich besser ist als bei nur geringfügig höher substituierten Guargalaktomannanen. Des weiteren lösen sich Alkalisalze des Carboxymethylguargalaktomannans im Wasser schnell und klumpenfrei, zeigen keine Hautbildungserscheinungen, schäumen in der Flotte nicht und sind mit Wasser auswaschbar.

Ein weiterer Gegenstand der vorliegenden Erfindung ist ein Verfahren zum Schlichten von natürlichen und/oder synthetischen Garnen in bekannter Weise mit Alkalisalzen des Carboxymethylguargalaktomannans, das dadurch gekennzeichnet ist, daß Alkalisalze des Carboxymethylguargalaktomannans mit Substitutionsgraden unter 0,15 eingesetzt werden. Der Auftrag des Alkalisalzes des Carboxymethylguargalaktomannans erfolgt wie für Schlichtemittel üblich als wäßrige Lösung mit Produktkonzentrationen von 10 bis 150 g/l in den üblichen Schlichtemaschinen.

### Beispiele

### A. Getestete Alkalisalze des Carboxymethylguargalaktomannans

| Beisp. | Aktivgehalt in Gew.-% | Wassergehalt in Gew.-% | NaCl-Gehalt in Gew.-% | Substitutionsgrad | pH-Wert bei 4 gew.-%ig | Viskosität Höppler 4 gew.-%ig bei 20 °C |
|---|---|---|---|---|---|---|
| A1 | 91,5 | 6,4 | 0,32 | 0,13 | 6,1 | 77 |
| A2 | 80,7 | 3,2 | 4,33 | 0,1 | 6,4 | 40 |
| Vgl. 1 | 76,8 | 2,0 | 8,61 | 0,33 | 5,6 | 21 |

Die Viskosität wurde nach Höppler gemäß DIN 53015 bestimmt. Getestet wurden die obigen Natriumsalze des Carboxymethylguargalaktomannans, beispielsweise gemäß US-A-2 477 544 oder US-A-2 520 161 herstellbar.

### B. Bestimmung des Schlichteeffekts

Zur Bestimmung des Schlichteeffekts wurde ein Scheuertester verwendet, der vom Faserinstitut TN0, Delft/NL entwickelt wurde.

Bei diesem Scheuertester wurden 30 Einzelfaden so eingespannt, daß sie einer kombinierten Beanspruchung aus Faden-Faden- und Faden-Metallreibung unterliegen. Die Umlenkstifte waren auf einer Leiste montiert, die von einem Motor auf- und abbewegt wurde. Ein Anhängegewicht von 50 g sorgte für Zugbeanspruchung. Nach Scheuerung bis zum Bruch aller Fäden, wobei die Anzahl der Scheuertouren bei jedem Fadenbruch erfaßt wurde, wurde der Versuch unter statistischen Gesichtspunkten ausgewertet. Als Maß für den Schlichteeffekt wurde der Median-Wert, der dadurch gekennzeichnet ist, daß 50 % aller Werte oberhalb und 50 % unterhalt dieses Wertes liegen, genommen.

Die Kettgarne wurden auf einer Laborschlichtmaschine der Fa. Sucker, Mönchengladbach geschlichtet, wobei 40 Fäden ab Gatter geschlichtet wurden. Routinemäßig wurden rohweiße Baumwoll-Ringgarne der Feinheit Nm 50/1 verwendet.

Es lagen folgende Versuchsbedingungen vor:

| **Versuchsbedingungen** | |
|---|---|
| Garn | Nm 50/1, CO-Ring |
| Einstellung | 30 Fäden/cm |
| Tauchwalze | 144 daN |
| Quetschwalze | 0,5 bar (großes Manometer) |
| Temperatur Trog | ca. 85 °C |
| Temperatur Trocknung | ca. 130 °C |
| Geschwindigkeit | ca. 30 m/min |

In Tabelle 1 sind die bei verschiedenen Schlichtegehalten (gemäß DIN 54285) gefundenen Scheuerwiderständen, ausgedrückt als Anzahl der Hübe bis zum Fadenbruch (Median-Wert) zusammengefaßt.

**Tabelle 1:**

| **Scheuerwiderstandstabelle** | | |
|---|---|---|
| g/l Produkt | Schlichtegehalt | Anzahl der Hübe |
| 30 A1) | 3,0 | 120 |
| 50 A1) | 5,0 | 336 |
| 90 A1) | 9,8 | 983 |
| 30 A2) | 3,4 | 81 |
| 50 A2) | 5,0 | 205 |
| 80 A2) | 8,9 | 596 |
| 30 Vgl. 1) | 3,4 | 76 |
| 50 Vgl. 1) | 4,9 | 142 |
| 90 Vgl. 1) | 9,3 | 385 |
| 120 Vgl. 1) | 13,4 | 607 |
| 30 Vgl. 2) | 2,9 | 95 |
| 50 Vgl. 2) | 4,8 | 187 |
| 90 Vgl. 2) | 9,6 | 481 |

Aus Tabelle 1 ist zu entnehmen, daß das Natriumsalz des carboxymethylierten Guargalaktomannans mit höheren Substitutionsgraden (Vgl. 1) schlechtere Schlichtewirkung bei gleichen bzw. höheren Schlichtegehalten zeigen als solche mit Substitutionsgraden unter 0,15, da nach wenigen Hüben Fadenbruch auftritt. Des weiteren zeigt Tabelle 1, daß die erfindungsgemäßen Natriumsalze des Carboxymethylguargalaktomannans (A1) und A2)) in der Schlichtewirkung dem bislang verwendeten Carboxymethylcellulosederivat Horsil NV-P (eingetragener Handelsname der Fa.Henkel KGaA (Vgl.2)) deutlich überlegen ist.

### C. Biologische Abbaubarkeit

Es wurde ein Kurzzeit Zahn-Wellens-Test (ZWT) zur Bestimmung der biologischen Abbaubarkeit durchgeführt. Testmatrix ist aufgehärtetes destilliertes Wasser, zu dem eine ca. 1 g/l Trockenmasse entsprechende Menge Naßschlamm gegeben wurde. Inkubiert wurde 7 Tage bei 19 bis 25 °C unter Rühren und ständiger Luftzufuhr. Es wurden regelmäßige DOC-Bestimmungen durchgeführt. In Tabelle 2 sind die Ergebnisse für A1) und Vgl. 1) zusammengefaßt.

**Tabelle 2:**

| **Biologische Abbaubarkeit** | | | | | |
|---|---|---|---|---|---|
| Prüfsubstanz | Prüfkonzentration mg DOC/l | % DOC-Abnahme nach Tagen bezogen auf 0-Stundenwert | | | |
| | | 0,25 | 1 | 3 | 7 |
| A1) | 100 | 5 | 23 | 90 | 93 |
| Vgl. 1) | 100 | 4 | 3 | 30 | 70 |

Aus Tabelle 2 ist ersichtlich, daß die erfindungsgemäß verwendeten Verbindungen sich sehr viel besser abbauen lassen, als die etwas höher substituierten Guargalaktomannanderivate.

## Patentansprüche

1. Verwendung von Alkalisalzen des Carboxymethylguargalaktomannans mit Substitutionsgraden unter 0,15 als Schlichtemittel zum Schlichten von natürlichen und/oder synthetischen Garnen.

2. Verwendung nach Anspruch 1, dadurch gekennzeichnet, daß Alkalisalze des Carboxymethylguargalaktomannans mit Substitutionsgraden von 0,05 bis 0,15 verwendet werden.

3. Verwendung nach Anspruch 1 oder 2, dadurch gekennzeichnet, daß Alkalisalze von oxidativ abgebautem Carboxymethylguargalaktomannan verwendet werden, die als 4 gew.-%ige wäßrige Lösung eine Viskosität nach Höppler bei 20°C zwischen 10 und 3000, vorzugsweise zwischen 20 und 500 mPa·s, aufweisen.

4. Verwendung nach einem der Ansprüche 1 bis 3, dadurch gekennzeichnet, daß Alkalisalze des Carboxymethylguargalaktomannans verwendet werden, die Alkalihalogenid-Verunreinigungen unter 10, vorzugsweise unter 5 Gew.-% aufweisen.

5. Verwendung nach einem der Ansprüche 1 bis 4, dadurch gekennzeichnet, daß die Alkalisalze des Carboxymethylguargalaktomannans in Mischung mit üblichen Schlichtemitteln, vorzugsweise mit Stärkederivaten, Polyvinylalkoholen und Polyacrylaten verwendet werden.

6. Verwendung nach einem der Ansprüche 1 bis 5, dadurch gekennzeichnet, daß die Alkalisalze des Carboxymethylguargalaktomannans in Schlichteauflagen von 1 bis 25 Gew.% - bezogen auf Trockengewicht des Garns -. verwendet werden.

7. Verwendung nach einem der Ansprüche 1 bis 6, dadurch gekennzeichnet, daß die Alkalisalze des Carboxymethylguargalaktomannans zum Schlichten von Garnen aus Baumwolle, Regeneratcellulose sowie deren Mischungen mit Polyester verwendet werden.

8. Verwendung nach einem der Ansprüche 1 bis 7, dadurch gekennzeichnet, daß die Natriumsalze der Carboxymethylguargalaktomannane verwendet werden.

9. Verfahren zum Schlichten von natürlichen und/oder synthetischen Garnen in bekannter Weise mit Alkalisalzen des Carboxymethylguargalaktomannans, dadurch gekennzeichnet, daß Alkalisalze des Carboxymethylguargalaktomannans mit Substitutionsgraden unter 0,15 eingesetzt werden.

## Claims

1. The use of alkali metal salts of carboxymethyl guar galactomannan with degrees of substitution below 0.15 as sizes for sizing natural and/or synthetic yarns.

2. The use claimed in claim 1, characterized in that alkali metal salts of carboxymethyl guar galactomannan with degrees of substitution of 0.05 to 0.15 are used.

3. The use claimed in claim 1 or 2, characterized in that alkali metal salts of oxidatively degraded carboxymethyl guar galactomannan with a Höppler viscosity in the form of a 4% by weight aqueous solution at 20°C in the range from 10 to 3,000 and preferably in the range from 20 to 500 mPa·s are used.

4. The use claimed in any of claims 1 to 3, characterized in that alkali metal salts of carboxymethyl guar galactomannan containing less than 10% by weight and preferably less than 5% by weight of alkali metal halide impurities are used.

5. The use claimed in any of claims 1 to 4, characterized in that the alkali metal salts of carboxymethyl guar galactomannan are used in admixture with conventional sizes, preferably starch derivatives, polyvinyl alcohols and polyacrylates.

6. The use claimed in any of claims 1 to 5, characterized in that the alkali metal salts of carboxymethyl guar galactomannan are applied as sizes in quantities of 1 to 25% by weight, based on the dry weight of the yarn.

7. The use claimed in any of claims 1 to 6, characterized in that the alkali metal salts of carboxymethyl guar galactomannan are used for sizing yarns of cotton, regenerated cellulose and blends thereof with polyester.

8. The use claimed in any of claims 1 to 7, characterized in that the sodium salts of carboxymethyl guar galactomannans are used.

9. A process for sizing natural and/or synthetic yarns in known manner with alkali metal salts of carboxymethyl guar galactomannan, characterized in that alkali metal salts of carboxymethyl guar galactomannan with degrees of substitution below 0.15 are used.

## Revendications

1. Utilisation, comme produits d'encollage, de sels de métaux alcalins de carboxyméthylguargalactomannane présentant un degré de substitution inférieur à 0,15, pour l'encollage de fils naturels et/ou synthétiques.

2. Utilisation selon la revendication 1, caractérisée en ce que l'on met en oeuvre des sels de métaux alcalins de carboxyméthylguargalactomannane présentant un degré de substitution de 0,05 à 0,15.

3. Utilisation selon la revendication 1 ou 2, caractérisée en ce que l'on met en oeuvre des sels de métaux alcalins de carboxyméthylguargalactomannane dégradée par oxydation, qui présentent en solution aqueuse à 4 % en poids une viscosité selon Höppler à 20 °C comprise entre 10 et 3000 mPas, de préférence entre 20 et 500 mPas.

4. Utilisation selon une des revendications 1 à 3, caractérisée en ce que l'on met en oeuvre des sels de métaux alcalins de carboxyméthylguargalactomannane, qui présentent des impuretés en halogénures de métaux alcalins inférieures à 10, de préférence inférieures à 5 % en poids.

5. Utilisation selon une des revendications 1 à 4, caractérisée en ce que l'on met en oeuvre les sels de métaux alcalins de carboxyméthylguargalactomannane en mélange avec des produits d'encollage usuels, de préférence avec des dérivés d'amidon, des alcools polyvinyliques et des polyacrylates.

6. Utilisation selon une des revendications 1 à 5, caractérisée en ce que l'on met en oeuvre les sels de métaux alcalins de carboxyméthylguargalactomannane en charges d'encollage de 1 à 25 % en poids par rapport au poids sec du fil.

7. Utilisation selon une des revendications 1 à 6, caractérisée en ce que l'on met en oeuvre les sels de métaux alcalins de carboxyméthylguargalactomannane pour l'encollage de fils en coton, en cellulose régénérée ainsi qu'en mélanges de ceux-ci avec du polyester.

8. Utilisation selon une des revendications 1 à 7, caractérisée en ce que l'on met en oeuvre les sels de sodium de carboxyméthylguargalactomannane.

9. Procédé d'encollage de fils naturels et/ou synthétiques, d'une manière connue en soi, par des sels de métaux alcalins de carboxyméthylguargalactomannane, caractérisé en ce que l'on met en oeuvre des sels de métaux alcalins de carboxyméthylguargalactomannane présentant un degré de substitution inférieur à 0,15.
